# EUROPÄISCHE PATENTSCHRIFT

(11) **EP 0 964 052 B1**
(45) Veröffentlichungstag und Bekanntmachung des Hinweises auf die Patenterteilung: **04.02.2004**
(21) Anmeldenummer: 99106980.8
(22) Anmeldetag: 09.04.1999
(51) Int. Cl.: C10L 1/22

(54) **Verwendung von stickstoffhaltigen Ethylencopolymeren zur Herstellung von Brennstoffölen mit verbesserter Schmierwirkung**
Use of nitrogen-containing ethylene copolymers for producing fuel oils with improved lubricating activity
Utilisation de copolymères d'éthylène contenant de l'azote pour la production d'huiles combustibles à action lubrifiante améliorée

(30) Priorität: 16.04.1998 DE 19816797
(43) Veröffentlichungstag der Anmeldung: 15.12.1999
(73) Patentinhaber: Clariant GmbH, 65929 Frankfurt am Main (DE)
(72) Erfinder: Krull, Matthias, Dr., 46147 Oberhausen (DE)

(56) Entgegenhaltungen:
- EP-A- 0 061 696
- EP-A- 0 283 293
- EP-A- 0 307 815
- EP-A- 0 405 270
- EP-A- 0 436 151
- WO-A-95/09877
- WO-A-95/33805
- DE-A- 4 333 680

## Beschreibung

Die vorliegende Erfindung betrifft die Verwendung von stickstoffhaltigen Ethylencopolymeren zur Verbesserung der Schmierwirkung von Brennstoffölen.

Mineralöle und Mineralöldestillate, die als Brennstofföle verwendet werden, enthalten im allgemeinen 0,5 Gew.-% und mehr Schwefel, der bei der Verbrennung die Bildung von Schwefeldioxid verursacht. Um die daraus resultierenden Umweltbelastungen zu vermindern, wird der Schwefelgehalt von Brennstoffölen immer weiter abgesenkt. Die Dieseltreibstoffe betreffende Norm EN 590 schreibt in Deutschland zur Zeit einen maximalen Schwefelgehalt von 500 ppm vor. In Skandinavien kommen bereits Brennstofföle mit weniger als 200 ppm und in Ausnahmefällen mit weniger als 50 ppm Schwefel zur Anwendung. Diese Brennstofföle werden in der Regel dadurch hergestellt, daß man die aus dem Erdöl durch Destillation erhaltenen Fraktionen hydrierend raffiniert. Bei der Entschwefelung werden aber auch andere Substanzen entfernt, die den Brennstoffölen eine natürliche Schmierwirkung verleihen. Zu diesen Substanzen zählen unter anderem polyaromatische und polare Verbindungen.

Es hat sich nun aber gezeigt, daß die reibungs- und verschleißmindernden Eigenschaften von Brennstoffölen mit zunehmendem Entschwefelungsgrad schlechter werden. Oftmals sind diese Eigenschaften so mangelhaft, daß an den vom Kraftstoff geschmierten Materialien wie z.B. den Verteiler-Einspritzpumpen von Dieselmotoren schon nach kurzer Zeit mit Fraßerscheinungen gerechnet werden muß. Die mittlerweile in Skandinavien vorgenommene weitere Absenkung des 95 %-Destillationspunkts auf unter 370°C, teilweise auf unter 350°C oder unter 330°C verschärft diese Problematik weiter.

Im Stand der Technik sind daher Ansätze beschrieben, die eine Lösung dieses Problems darstellen sollen (sogenannte Lubricity-Additive).

EP-A-0 680 506 offenbart Ester aus Carbonsäuren mit 2 bis 50 Kohlenstoffatomen als Additive zur Verbesserung der Schmierwirkung von schwefelarmen Mitteldestillaten mit unter 0,5 Gew.-% S.

DD-126 090 offenbart schmierverbessernde Additive aus Copolymerisaten von Ethylen und ungesättigten Carbonsäureestern, vorzugsweise Vinylacetat, die den Kraftstoffen in Mengen von 0,01 bis 0,5 Gew.-% zugesetzt werden.

DE-A-15 94 417 offenbart Zusätze zur Verbesserung der Schmierwirkung oleophiler Flüssigkeiten, die Ester aus Glykolen und Dicarbonsäuren mit mindestens 11 Kohlenstoffatomen enthalten.

EP-A-0 635 558 offenbart Dieselöle mit Schwefelgehalten unter 0,2 Gew.-% und Aromatengehalten unter 30 Gew.-%, die mit 100 bis 10.000 ppm C₁-C₅-Alkylestern von ungesättigten geradkettigen C₁₂-C₂₂-Fettsäuren, die von Ölsaaten abstammen, additiviert werden, wodurch ihre Schmierwirkung verbessert wird.

EP-A-0 764 198 offenbart Additive, die die Schmierwirkung von Brennstoffölen verbessern, und die polare Stickstoffverbindungen auf Basis von Alkylaminen oder Alkylammoniumsalzen mit Alkylresten von 8 bis 40 Kohlenstoffatomen enthalten.

Aufgabe der vorliegenden Erfindung war es, ein Verfahren zu finden, das weitgehend von Schwefel und aromatischen Verbindungen befreiten Mitteldestillaten zu einer Verbesserung der Schmierwirkung verhilft. Gleichzeitig sollen mit diesem Verfahren auch die Kaltfließeigenschaften dieser Mitteldestillate günstig beeinflußt werden.

Überraschenderweise wurde gefunden, daß Copolymere aus Ethylen und stickstoffhaltigen ethylenisch ungesättigten Verbindungen den mit ihnen additivierten Brennstoffölen die geforderten Eigenschaften verleihen.

Gegenstand der Erfindung ist die Verwendung von 0,001 bis 2 Gew.-% (bezogen auf das Brennstofföl) eines Additivs, welches wenigstens ein Copolymer enthält, das neben Struktureinheiten, die sich vom Ethylen ableiten auch solche Struktureinheiten aufweist, die sich von einer ethylenisch ungesättigten Verbindung ableiten, die mindestens ein aromatisch oder aliphatisch gebundenes Stickstoffatom mit Ausnahme von Stickstoffatomen in Imidbindung aufweist, zur Verbesserung der Schmierwirkung von Mitteldestillaten mit maximal 200 ppm Schwefelgehalt.

Besonders gut geeignet ist das Verfahren zur Additivierung von Ölen, die weniger als 0,05, insbesondere weniger als 0,035 Gew.-% Schwefel enthalten.

Bei den ethylenisch ungesättigten Comonomeren, die neben Ethylen Bestandteil des im erfindungsgemäßen Verfahren verwendeten Copolymeren sind, handelt es sich vorzugsweise um stickstoffhaltige Verbindungen, die eine zur radikalischen Polymerisation befähigte ethylenische Doppelbindung enthalten. Als geeignete Comonomere seien genannt:
a) Alkylaminoacrylate bzw. -methacrylate, wie z.B. Aminoethylacrylat, Aminopropylacrylat, Amino-n-butylacrylat, N-Methylaminoethylacrylat, N,N-Dimethylaminoethylacrylat, N,N-Diethylaminoethylacrylat, N,N-Dimethylaminopropylacrylat, N,N-Diethylaminopropylacrylat sowie die entsprechenden Methacrylate,
b) Alkylacrylamide und -methacrylamide, wie z.B. Ethylacrylamid, Butylacrylamid, N-Octylacrylamid, N-Propyl-N-methoxyethylacrylamid, N-Acryloylphthalimid, N-Acryloylsuccinimid, N-Methylolacrylamid, sowie die entsprechenden Methacrylamide,
c) Vinylamide, wie z.B. N-Vinyl-N-methylacetamid, N-Vinylsuccinimid,
d) Aminoalkylvinylether, wie z.B. Aminopropylvinylether, Diethylaminoethylvinylether, Dimethylaminopropylvinylether,
e) Allylamin, N-Allyl-N-methylamin, N-Allyl-N-ethylamin,
f) eine Vinylgruppe tragende Heterozyklen, wie z.B. N-Vinylpyrrolidon, Methylvinylimidazol, 2-Vinylpyridin, 4-Vinylpyridin, 2-Methyl-5-vinylpyridin, Vinylcarbazol, Vinylimidazol, N-Vinyl-2-piperidon, N-Vinylcaprolactam.

Die Monomeren sind kommerziell verfügbar oder nach bekannten Methoden herstellbar. So sind die verschiedenen Aminoalkylen(meth)acrylate z.B. gemäß EP-A-0 188 639 durch Umesterung von (Meth)acrylsäureestem mit Aminoalkoholen in Gegenwart eines Titankatalysators zugänglich. Die Herstellung von Aminoalkylvinylethern ist z.B. in Liebigs Ann. Chem. 601 (1956), 81 beschrieben.

Für die Verwendung im erfindungsgemäßen Verfahren sind vorzugsweise solche Copolymere geeignet, die 0,1 bis 15; insbesondere 1 bis 10 mol-% eines oder mehrerer der stickstoffhaltigen Comonomere enthalten. Weiterhin sind im erfindungsgemäßen Verfahren auch Mischungen solcher Copolymere verwendbar. Die Schmelzviskositäten der verwendbaren Copolymere liegen bei 140°C vorzugsweise unterhalb von 10 000 mPas, insbesondere zwischen 10 und 1000 mPas und speziell zwischen 20 und 500 mPas.

Die im erfindungsgemäßen Verfahren verwendbaren Copolymere enthalten neben Ethylen mindestens ein Comonomeres mit Stickstoffatomen. Sie können noch weitere, beispielsweise ein, zwei oder drei weitere olefinisch ungesättigte Comonomere enthalten. Solche olefinisch ungesättigten Comonomere sind beispielsweise Vinylester, Acrylsäure, Methacrylsäure, Acrylester, Methacrylester, Vinylether oder Olefine. Besonders bevorzugte Vinylester sind Vinylacetat, Vinylpropionat und Vinylester von Neocarbonsäuren mit 8, 9, 10, 11 oder 12 Kohlenstoffatomen. Besonders bevorzugte Acryl- und Methacrylester sind solche mit Alkoholen mit 1 bis 20 Kohlenstoffatomen, insbesondere von Methanol, Ethanol, Propanol, n-Butanol, iso-Butanol und tert.-Butanol. Besonders bevorzugte Olefine sind solche mit 3 bis 10 Kohlenstoffatomen, speziell Propen, Isobutylen, Diisobutylen, 4-Methylpenten-1 und Hexen. Enthalten die Copolymeren ein weiteres Comonomer, so beträgt dessen molarer Anteil vorzugsweise bis zu 15 mol-%, insbesondere bis zu 12 mol-%.

Die Copolymerisation der Comonomeren erfolgt nach bekannten Verfahren (vgl. hierzu z.B. Ullmanns Encyclopädie der Technischen Chemie, 4. Auflage, Bd. 19, Seiten 169 bis 178). Geeignet sind die Polymerisation in Lösung, in Suspension, in der Gasphase und die Hochdruckmassepolymerisation. Vorzugsweise wendet man die Hochdruckmassepolymerisation an, die bei Drücken von 50 bis 400 MPa, vorzugsweise 100 bis 300 MPa und Temperaturen von 50 bis 350°C, vorzugsweise 100 bis 300°C, durchgeführt wird. Die Reaktion der Comonomeren wird durch Radikale bildende Initiatoren (Radikalkettenstarter) eingeleitet. Zu dieser Substanzklasse gehören z.B. Sauerstoff, Hydroperoxide, Peroxide und Azoverbindungen wie Cumolhydroperoxid, t-Butylhydroperoxid, Dilauroylperoxid, Dibenzoylperoxid, Bis(2-ethylhexyl)-peroxidicarbonat, t-Butylpermaleinat, t-Butylperbenzoat, Dicumylperoxid, t-Butylcumylperoxid, Di-(t-butyl)peroxid, 2,2'-Azo-bis(2-methylpropanonitril), 2,2'-Azo-bis(2-methylbutyronitril). Die Initiatoren werden einzeln oder als Gemisch aus zwei oder mehr Substanzen in Mengen von 0,01 bis 20 Gew.-%, vorzugsweise 0,05 bis 10 Gew.-%, bezogen auf das Comonomerengemisch, eingesetzt.

Die gewünschte Schmelzviskosität der Copolymerisate wird bei gegebener Zusammensetzung des Comonomerengemisches durch Variation der Reaktionsparameter Druck und Temperatur und gegebenenfalls durch Zusatz von Moderatoren eingestellt. Als Moderatoren haben sich Wasserstoff, gesättigte oder ungesättigte Kohlenwasserstoffe, z.B. Propan, Aldehyde, z.B. Propionaldehyd, n-Butyraldehyd oder Isobutyraldehyd, Ketone, z.B. Aceton, Methylethylketon, Methylisobutylketon, Cyclohexanon oder Alkohole, z.B. Butanol, bewährt. In Abhängigkeit von der angestrebten Viskosität werden die Moderatoren in Mengen bis zu 20 Gew.-%, vorzugsweise 0,05 bis 10 Gew.-%, bezogen auf das Comonomerengemisch, angewandt.

Die Hochdruckmassepolymerisation wird in bekannten Hochdruckreaktoren, z.B. Autoklaven oder Rohrreaktoren diskontinuierlich oder kontinuierlich durchgeführt, besonders bewährt haben sich Rohrreaktoren. Lösungsmittel wie aliphatische Kohlenwasserstoffe oder Kohlenwasserstoffgemische, Benzol oder Toluol, können im Reaktionsgemisch enthalten sein, wenngleich sich die lösungsmittelfreie Arbeitsweise besonders bewährt hat. Nach einer bevorzugten Ausführungsform der Polymerisation wird das Gemisch aus den Comonomeren, dem Initiator und, sofern eingesetzt, dem Moderator, einem Rohrreaktor über den Reaktoreingang sowie über einen oder mehrere Seitenäste zugeführt. Hierbei können die Comonomerenströme unterschiedlich zusammengesetzt sein (EP-B-0 271 738).

Weiterhin läßt sich die Schmierwirkung von Ölen in erfindungsgemäßer Weise dadurch verbessern, daß man ihnen Ethylencopolymere zusetzt, die mit Aminogruppen tragenden Verbindungen umgesetzte Säuregruppen enthalten. Dazu geeignete Ethylencopolymere und Ethylenterpolymere sind beispielsweise solche, die Acrylsäure, Methacrylsäure, Itaconsäure, Fumarsäure, Maleinsäure oder Maleinsäureanhydrid enthalten. Zur Herstellung eines die Schmierwirkung von Ölen verbessernden Additivs werden diese säuregruppenhaltigen Copolymere an den Säuregruppen mit Ammoniak, C₁- bis C₁₀-Alkylresten tragenden primären oder sekundären Aminen wie Methylamin, Dimethylamin, Ethylamin, Propylamin, Butylamin, oder Alkanolaminen wie Ethanolamin, Propanolamin, Diethanolamin, N-Ethylethanolamin, Diglykolamin, 2-Amino-2-methylpropanolamin sowie deren Mischungen umgesetzt. Es werden 0,1 bis 1,2 mol, vorzugsweise äquimolare Mengen, Amin pro mol Säure verwendet. Die Umsetzung mit Hydroxyaminen kann sowohl über die OH-Gruppe zu Estern als auch über eine NH₂-Gruppe zu Amiden erfolgen.

Zur erfindungsgemäßen Verbesserung der Schmierwirkung werden die Copolymerisate Mineralölen oder Mineralöldestillaten in Form von Lösungen oder Dispersionen die 10 bis 90 Gew.-%, bevorzugt 20 - 80 Gew.-%, der Polymerisate enthalten, zugesetzt. Geeignete Lösungs- oder Dispersionsmittel sind aliphatische und/oder aromatische Kohlenwasserstoffe oder Kohlenwasserstoffgemische, z.B. Benzinfraktionen, Kerosin, Decan, Pentadecan, Toluol, Xylol, Ethylbenzol oder kommerzielle Lösungsmittelgemische wie Solvent Naphtha, ®Shellsol AB, ®Solvesso 150, ®Solvesso 200, ®Exxsol-, ®ISOPAR- und Shellsol D-Typen. Durch die Copolymerisate in ihren Schmiereigenschaften verbesserte Mineralöle oder Mineralöldestillate enthalten 0,001 bis 2, vorzugsweise 0,005 bis 0,5 Gew.-% Copolymerisat, bezogen auf das Destillat.

Im erfindungsgemäßen Verfahren können weiterhin Mischungen verwendet werden, die aus Copolymeren der beanspruchten Art, jedoch unterschiedlicher qualitativer und/oder quantitativer Zusammensetzung und/oder unterschiedlicher (bei 140°C gemessener) Viskosität bestehen. Das Mischungsverhältnis (in Gewichtsteilen) der Copolymeren kann über einen weiten Bereich variiert werden und z.B. 20:1 bis 1:20, vorzugsweise 10:1 bis 1:10 betragen. Auf diesem Wege lassen sich die Additive gezielt individuellen Anforderungen anpassen.

Zur Herstellung von Additivpaketen für spezielle Problemlösungen können im erfindungsgemäßen Verfahren die Copolymere auch zusammen mit einem oder mehreren öllöslichen Co-Additiven eingesetzt werden, die bereits für sich allein die Kaltfließeigenschaften und/oder Schmierwirkung von Rohölen, Schmierölen oder Brennölen verbessern. Beispiele solcher Co-Additive sind Vinylacetat enthaltende Copolymerisate oder Terpolymerisate des Ethylens, polare Verbindungen, die eine Paraffindispergierung bewirken (Paraffindispergatoren), Kammpolymere sowie öllösliche Amphiphile.

So hat sich die Verwendung stickstoffhaltiger Copolymere mit Copolymerisaten hervorragend bewährt, die 10 bis 40 Gew.-% Vinylacetat und 60 bis 90 Gew.-% Ethylen enthalten.

Zur Verbesserung der Schmierwirkung können im erfindungsgemäßen Verfahren auch Mischungen mit Paraffindispergatoren eingesetzt werden. Diese Additive reduzieren die Größe der Paraffinkristalle und bewirken, daß die Paraffinpartikel sich nicht absetzen, sondern kolloidal mit deutlich reduziertem Sedimentationsbestreben, dispergiert bleiben. Weiterhin verstärken sie die Schmierwirkung der stickstoffhaltigen Copolymere. Als Paraffindispergatoren haben sich öllösliche polare Verbindungen mit ionischen oder polaren Gruppen, z.B. Aminsalze und/oder Amide bewährt, die durch Reaktion aliphatischer oder aromatischer Amine, vorzugsweise langkettiger aliphatischer Amine, mit aliphatischen oder aromatischen Mono-, Di-, Trioder Tetracarbonsäuren oder deren Anhydriden erhalten werden (vgl. US 4 211 534). Andere Paraffindispergatoren sind Copolymere des Maleinsäureanhydrids und α,β-ungesättigter Verbindungen, die gegebenenfalls mit primären Monoalkylaminen und/oder aliphatischen Alkoholen umgesetzt werden können (vgl. EP 0 154 177), die Umsetzungsprodukte von Alkenylspirobislactonen mit Aminen (vgl. EP 0 413 279 B1) und nach EP 0 606 055 A2 Umsetzungsprodukte von Terpolymeren auf Basis α,β-ungesättigter Dicarbonsäureanhydride, α,β-ungesättigter Verbindungen und Polyoxyalkylenether niederer ungesättigter Alkohole. Auch Alkylphenol-Aldehydharze sind als Paraffindispergatoren geeignet.

Schließlich werden in einer weiteren bewährten Variante des Verfahrens die stickstoffhaltigen Copolymerisate zusammen mit Kammpolymeren verwendet. Hierunter versteht man Polymere, bei denen Kohlenwasserstoffreste mit mindestens 8, insbesondere mindestens 10 Kohlenstoffatomen an einem Polymerrückgrat gebunden sind. Vorzugsweise handelt es sich um Homopolymere, deren Alkylseitenketten mindestens 8 und insbesondere mindestens 10 Kohlenstoffatome enthalten. Bei Copolymeren weisen mindestens 20 %, bevorzugt mindestens 30 % der Monomeren Seitenketten auf (vgl. Comb-like Polymers-Structure and Properties; N.A. Platé and V. P. Shibaev, J. Polym. Sci. Macromolecular Revs. 1974, 8, 117 ff). Beispiele für geeignete Kammpolymere sind z.B. Fumarat/Vinylacetat-Copolymere (vgl. EP 0 153 176 A1), Copolymere aus einem C₆- bis C₂₄- α-Olefin und einem N-C₆- bis C₂₂-Alkylmaleinsäureimid (vgl. EP 0 320 766), ferner veresterte Olefin/ Maleinsäureanhydrid-Copolymere, Polymere und Copolymere von α-Olefinen und veresterte Copolymere von Styrol und Maleinsäureanhydrid.

Beispielsweise können Kammpolymere durch die Formel beschrieben werden. Darin bedeuten
- A: R', COOR', OCOR', R"-COOR' oder OR';
- D: H, CH₃, A oder R";
- E: H oder A;
- G: H, R", R"-COOR', einen Arylrest oder einen heterocyclischen Rest;
- M: H, COOR", OCOR", OR" oder COOH;
- N: H, R", COOR", OCOR, COOH oder einen Arylrest;
- R': eine Kohlenwasserstoffkette mit 8-50 Kohlenstoffatomen;
- R": eine Kohlenwasserstoffkette mit 1 bis 10 Kohlenstoffatomen;
- m: eine Zahl zwischen 0,4 und 1,0; und
- n: eine Zahl zwischen 0 und 0,6.

Das Mischungsverhältnis (in Gewichtsteilen) von stickstoffhaltigen Copolymeren mit Paraffindispergatoren bzw. Kammpolymeren beträgt jeweils 1:10 bis 20:1, vorzugsweise 1:1 bis 10:1.

Zur Optimierung der Schmierwirkung können im erfindungsgemäßen Verfahren weitere Lubricity-Additive eingesetzt werden. Als Lubricity-Additive haben sich vorzugsweise Fettalkohole, Fettsäuren und Dimerfettsäuren sowie deren Ester und Partialester mit Glykolen (gemäß DE-A-15 94 417), Polyolen wie Glycerin (gemäß EP-A-0 680 506, EP-A-0 739 970) oder Hydroxyaminen (gemäß EP-A-0 802 961) bewährt.

Das erfindungsgemäße Verfahren ist geeignet, die Schmiereigenschaften von tierischen, pflanzlichen oder mineralischen Ölen zu verbessern. Es ist für die Anwendung bei Mitteldestillaten besonders gut geeignet. Als Mitteldestillate bezeichnet man insbesondere solche Mineralöle, die durch Destillation von Rohöl gewonnen werden und im Bereich von 120 bis 450°C sieden, beispielsweise Kerosin, Jet-Fuel, Diesel und Heizöl. Vorzugsweise wird das erfindungsgemäße Verfahren bei solchen Mitteldestillaten angewendet, die 0,5 Gew.-% Schwefel und weniger, insbesondere weniger als 200 ppm Schwefel und in speziellen Fällen weniger als 50 ppm Schwefel enthalten. Es handelt sich dabei im allgemeinen um solche Mitteldestillate, die einer hydrierenden Raffination unterworfen wurden, und die daher nur geringe Anteile an polyaromatischen und polaren Verbindungen enthalten, die ihnen eine natürliche Schmierwirkung verleihen. Das erfindungsgemäße Verfahren wird weiterhin vorzugsweise in solchen Mitteldestillaten angewendet, die 95 %-Destillationspunkte unter 370°C, insbesondere 350°C und in Spezialfällen unter 330°C aufweisen.

Im erfindungsgemäßen Verfahren können auch andere Additive verwendet werden, z.B. Stockpunkterniedriger oder Entwachsungshilfsmittel, Korrosionsinhibitoren, Antioxidantien, Schlamminhibitoren, Dehazer und Zusätze zur Erniedrigung des Cloud-Points.

### Beispiele

### Additive

- Additiv 1:: Terpolymer aus Ethylen, 15 Gew.-% Vinylacetat und 8 Gew.-% 1-Vinyl-2-pyrrolidon. Die bei 140°C gemessene Schmelzviskosität beträgt 150 mPas.
- Additiv 2:: Terpolymer aus 22 Gew.-% Vinylacetat und 2,5 Gew.-% 1-Vinyl-2-pyrrolidon und einer Viskosität von 240 mPas bei 140°C.
- Additiv 3:: Copolymer aus Ethylen und 15 Gew.-% 1-Vinyl-2-pyrrolidon und einer Viskosität von 205 mPas bei 140°C.
- Additiv 4:: Terpolymer aus Ethylen, 27 Gew.-% Vinylacetat und 20 Gew.-% N-Vinyl-N-Methyl-Acetamid und einer Schmelzviskosität von 143 mPas bei 140°C.
- Additiv 5:: Copolymer aus Ethylen, 18 Gew.-% N-Vinyl-N-Methyl-Acetamid und einer Schmelzviskosität von 143 mPas bei 140°C.
- Additiv 6:: Terpolymer aus Ethylen, 25 Gew.-% Vinylpropionat und 7 Gew.-% Vinylimidazol und einer Schmelzviskosität von 260 mPas bei 140°C.
- Additiv 7:: Terpolymer aus Ethylen, 13 Gew.-% Vinylpropionat und 10 Gew.-% Dimethylaminoethylmethacrylat und einer Schmelzviskosität von 105 mPas bei 140°C.
- Additiv 8:: Terpolymer aus Ethylen, 24 Gew.-% Vinylacetat und 8 Gew.-% Dimethylaminoethylmethacrylat und einer Viskosität von 93 mPas be 140°C.

**Tabelle 1:**

| Charakterisierung der Testöle: | | |
|---|---|---|
| Die Bestimmung der Siedekenndaten erfolgt gemäß ASTM D-86, die Bestimmung des CFPP-Werts gemäß EN 116 und die Bestimmung des Cloud Points gemäß ISO 3015. | | |

| | Testöl 1 | Testöl 2 |
|---|---|---|
| Siedebeginn [°C] | 195 | 169 |
| 20 % [°C] | 226 | 240 |
| 30 % [°C] | 232 | 259 |
| 90 % [°C] | 281 | 359 |
| 95 % [°C] | 300 | 377 |
| Cloud Point [°C] | - 30,5 | 0 |
| CFPP [°C] | - 31 | - 2 |
| S-Gehalt [ppm] | 14 | 171 |

### Schmierwirkung in Mitteldestillaten

Die Schmierwirkung der Additive wurde mittels eines HFRR-Geräts der Firma PCS Instruments an additivierten Ölen bei 6°C durchgeführt. Der High Frequency Reciprocating Rig Test (HFRR) ist beschrieben in D. Wei, H. Spikes, Wear, Vol. 111, No. 2, p. 217, 1986. Die Ergebnisse sind als Reibungskoeffizient und Wear Scar angegeben. Ein niedriger Reibungskoeffizient und ein niedriger Wear Scar zeigen eine gute Schmierwirkung. Alle Additive wurden als 50 %ige Dispersion in Solvent Naphtha eingesetzt. Als Vergleich wird ein handelsüblicher Fließverbesserer auf Basis eines Copolymerisats aus Ethylen und 30 Gew.-% Vinylacetat und einer Schmelzviskosität V140 von 105 mPas eingesetzt.

**Tabelle 2:**

| Wear Scar in Testöl 1 | | | | |
|---|---|---|---|---|
| Beispiel | Additiv | Reibung | Av. Film [%] | Wear Scar [µm] |
| 1 | - | 0,62 | 19 | 620 |
| 2 | 250 ppm Additiv 1 | 0,19 | 53 | 470 |
| 3 | 400 ppm Additiv 2 | 0,17 | 88 | 305 |
| 4 | 500 ppm Additiv 2 | 0,19 | 57 | 430 |
| 5 | 300 ppm Additiv 3 | 0,17 | 92 | 265 |
| 6 | 500 ppm Additiv 4 | 0,20 | 68 | 441 |
| 7 | 500 ppm Additiv 5 | 0,16 | 85 | 293 |
| 8 | 250 ppm Additiv 5 | 0,18 | 61 | 375 |
| 9 | 250 ppm Additiv 6 | 0,17 | 95 | 265 |
| 10 | 125 ppm Additiv 6 | 0,19 | 58 | 443 |
| 11 | 300 ppm Additiv 7 | 0,21 | 55 | 441 |
| 12 | 200 ppm Additiv 8 | 0,19 | 65 | 380 |
| 13 | 500 ppm Ethylen-Vinylacetat-Copolymer (Vergleich) | 0,31 | 9 | 619 |

**Tabelle 3:**

| CFPP-Wirksamkeit in Testöl 1 | | |
|---|---|---|
| | 100 ppm | 200 ppm |
| Additiv 4 | - 38 | - 40 |
| Additiv 8 | - 37 | - 39 |

**Tabelle 4:**

| Wear scar in Testöl 2 | | | | |
|---|---|---|---|---|
| Beispiel | Additiv | Reibung | Av. Film [%] | Wear Scar [µm] |
| 14 | - | 0,45 | 25 | 590 |
| 15 | 300 ppm Additiv 1 | 0,14 | 88 | 302 |
| 16 | 300 ppm Additiv 2 | 0,13 | 92 | 275 |
| 17 | 250 ppm Additiv 8 | 0,16 | 78 | 420 |
| 18 | 300 ppm Ethylen-Vinylacetat Copolymer (Vergleich) | 0,42 | 23 | 585 |

**Tabelle 5:**

| CFPP-Wirksamkeit in Testöl 2 | | | |
|---|---|---|---|
| | 50 ppm | 100 ppm | 200 ppm |
| Additiv 4 | -5 | - 8 | -12 |
| Additiv 6 | - 6 | - 9 | - 11 |
| Additiv 8 | - 8 | - 10 | -13 |

### Liste der verwendeten Handelsbezeichnungen

- Solvent Naphtha ®Shellsol AB ®Solvesso 150: aromatische Lösemittelgemische mit Siedebereich 180 bis 210°C
- ®Solvesso 200: aromatisches Lösemittelgemisch mit Siedebereich 230 bis 287°C
- ®Exxsol: Dearomatisierte Lösemittel in verschiedenen Siedebereichen, beispielsweise ®Exxsol D60: 187 bis 215°C
- ®ISOPAR (Exxon): isoparaffinische Lösemittelgemische in verschiedenen Siedebereichen, beispielsweise ®ISOPAR L: 190 bis 210°C
- ®Shellsol D: hauptsächlich aliphatische Lösemittelgemische in verschiedenen Siedebereichen

## Patentansprüche

1. Verwendung von 0,001 bis 2 Gew.-% (bezogen auf das Brennstofföl) eines Additivs, welches wenigstens ein Copolymer enthält, das neben Struktureinheiten, die sich vom Ethylen ableiten auch solche Struktureinheiten aufweist, die sich von einer ethylenisch ungesättigten Verbindung ableiten, die mindestens ein aromatisch oder aliphatisch gebundenes Stickstoffatom mit Ausnahme von Stickstoffatomen in Imidbindung aufweist, zur Verbesserung der Schmierwirkung von Mitteldestillaten mit maximal 200 ppm Schwefelgehalt.

2. Verwendung nach Anspruch 1, **dadurch gekennzeichnet, daß** das stickstoffhaltige Comonomer ein Derivat der Acrylsäure oder eine stickstoffhaltige organische Verbindung, die einen Vinylrest trägt, ist.

3. Verwendung nach Anspruch 1 und/oder 2, **dadurch gekennzeichnet, daß** es sich bei dem stickstoffhaltigen Comonomeren um
a) Aminoethylacrylat, Aminopropylacrylat, Amino-n-butylacrylat, N-Methylaminoethylacrylat, N,N-Dimethylaminoethylacrylat, N,N-Diethylaminoethylacrylat, N,N-Dimethylaminopropylacrylat, N,N-Diethylaminopropylacrylat sowie die entsprechenden Methacrylate,
b) Ethylacrylamid, Butylacrylamid, N-Octylacrylamid, N-Propyl-N-methoxyethylacrylamid, N-Methylolacrylamid sowie die entsprechenden Methacrylamide,
c) N-Vinyl-N-methylacetamid,
d) Aminopropylvinylether, Diethylaminoethylvinylether, Dimethylaminopropylvinylether,
e) Allylamin, N-Allyl-N-methylamin, N-Allyl-N-ethylamin,
f) N-Vinylpyrrolidon, Methylvinylimidazol, 2-Vinylpyridin, 4-Vinylpyridin, 2-Methyl-5-vinylpyridin, Vinylcarbazol, Vinylimidazol, N-Vinyl-2-piperidon oder N-Vinylcaprolactam handelt.

4. Verwendung nach einem oder mehreren der Ansprüche 1 bis 3, **dadurch gekennzeichnet, daß** der molare Anteil des stickstoffhaltigen Comonomeren am Copolymeren 0,1 bis 15 %, insbesondere 1 bis 10% beträgt.

5. Verwendung nach einem oder mehreren der Ansprüche 1 bis 4, **dadurch gekennzeichnet, daß** die Schmelzviskositäten der Copolymere unterhalb 10.000 mPas und vorzugsweise 10 bis 1.000 mPas betragen.

6. Verwendung nach einem oder mehreren der Ansprüche 1 bis 5, **dadurch gekennzeichnet, daß** die Copolymere neben Ethylen und stickstoffhaltigen Comonomeren ein, zwei oder drei weitere Comonomere umfassen, die aus der Gruppe bestehend aus Vinylestem, Acrylsäure, Acrylester, Vinylether und/oder Alkenen ausgewählt sind.

## Claims

1. Use of from 0.001 to 2% by weight (based on the fuel oil) of an additive containing at least one copolymer which, besides structural units derived from ethylene, also contains structural units derived from an ethylenically unsaturated compound having at least one aromatically or aliphatically bonded nitrogen atom, with the exception of nitrogen atoms in an imide bond, for improving the lubricity of middle distillates containing at most 200 ppm of sulphur.

2. Use according to Claim 1, **characterized in that** the nitrogen-containing comonomer is a derivative of acrylic acid or is a nitrogen-containing organic compound carrying a vinyl radical.

3. Use according to Claim 1 and/or 2, **characterized in that** the nitrogen-containing comonomer is
a) aminoethyl acrylate, aminopropyl acrylate, amino-n-butyl acrylate, N-methylaminoethyl acrylate, N,N-dimethylaminoethyl acrylate, N,N-diethylaminoethyl acrylate, N,N-dimethylaminopropyl acrylate, N,N-diethylaminopropyl acrylate and the corresponding methacrylates,
b) ethylacrylamide, butylacrylamide, N-octylacrylamide, N-propyl-N-methoxyethylacrylamide, N-methylolacrylamide and the corresponding methacrylamides,
c) N-vinyl-N-methylacetamide,
d) aminopropyl vinyl ether, diethylaminoethyl vinyl ether, dimethylaminopropyl vinyl ether,
e) allylamine, N-allyl-N-methylamine, N-allyl-N-ethylamine,
f) N-vinylpyrrolidone, methylvinylimidazole, 2-vinylpyridine, 4-vinylpyridine, 2-methyl-5-vinylpyridine, vinylcarbazole, vinylimidazole, N-vinyl-2-piperidone or N-vinylcaprolactam.

4. Use according to one or more of Claims 1 to 3, **characterized in that** the molar proportion of the nitrogen-containing comonomer in the copolymer is from 0.1 to 15%, in particular from 1 to 10%.

5. Use according to one or more of Claims 1 to 4, **characterized in that** the melt viscosities of the copolymers are less than 10,000 mPas, preferably from 10 to 1000 mPas.

6. Use according to one or more of Claims 1 to 5, **characterized in that**, besides ethylene and nitrogen-containing comonomers, the copolymers comprise one, two or three further comonomers selected from the group consisting of vinyl esters, acrylic acid, acrylates, vinyl ethers and/or alkenes.

## Revendications

1. Utilisation de 0,001 à 2 % en masse (par rapport à l'huile combustible) d'un additif, qui renferme au moins un copolymère qui présente, au côté d'unités de structure dérivant de l'éthylène, également des unités de structure qui dérivent d'un composé à insaturation éthylénique, qui présente au moins un atome d'azote aromatique ou aliphatique à l'exception des atomes d'azote dans la liaison imidique, pour l'amélioration de l'effet lubrifiant de distillats moyens présentant une teneur en soufre au maximum de 200 ppm.

2. Utilisation selon la revendication 1, **caractérisée en ce que** le comonomère azoté est un dérivé de l'acide acrylique ou d'un composé organique azoté qui porte un reste vinyle.

3. Utilisation selon la revendication 1 et/ou 2, **caractérisée** en qu'il s'agit pour les comonomères azotés des
a) acrylate d'aminoéthyle, acrylate d'aminopropyle, acrylate d'amino-n-butyle, acrylate de N-méthylaminoéthyle, acrylate de N,N-diméthylaminoéthyle, acrylate de N,N-diéthylaminoéthyle, acrylate de N,N-diméthylaminopropyle, acrylate de N,N-diéthylaminopropyle, ainsi que les méthacrylates correspondants,
b) acrylamide d'éthyle, acrylamide de butyle, acrylamide de N-octyle, acrylamide de N-propyl-N-méthoxyéthyle, N-méthylolacrylamide, ainsi que les méthacrylamides correspondants,
c) N-vinyl-N-méthylacétamide,
d) éther aminopropylvinylique, éther diéthylaminoéthylvinylique, éther diméthylaminopropylvinylique,
e) allylamine, N-allyl-N-méthylamine, N-allyl-N-éthylamine,
f) N-vinylpyrrolidone, méthylvinylimidazole, 2-vinylpyridine, 4-vinylpyridine, 2-méthyl-5-vinylpyridine, vinylcarbazole, vinylimidazole, N-vinyl-2-pipéridone ou N-vinylcaprolactame.

4. Utilisation selon une ou plusieurs des revendications 1 à 3, **caractérisée en ce que** le taux molaire du comonomère azoté sur le copolymère est de 0,1 à 15%, en particulier de 1 à 10 %.

5. Utilisation selon une ou plusieurs des revendications 1 à 4, **caractérisée en ce que** les viscosités de fusion des copolymères sont inférieures à 10.000 mPas et de préférence de 10 à 1.000 mPas.

6. Utilisation selon une ou plusieurs des revendications 1 à 5, **caractérisée en ce que** les copolymères comprennent, au côté de l'éthylène et de comonomères azotés, un, deux ou trois d'autres comonomères, qui sont pris dans le groupe comprenant des esters vinyliques, l'acide acrylique, des esters acryliques, des éthers vinyliques et/ou alcènes.
